# EUROPÄISCHE PATENTSCHRIFT

(11) **EP 0 011 215 B1**
(45) Veröffentlichungstag und Bekanntmachung des Hinweises auf die Patenterteilung: **01.02.1984**
(21) Anmeldenummer: 79104322.7
(22) Anmeldetag: 06.11.1979
(51) Int. Cl.: B65D 81/12

(54) **Als Packmaterial dienende geschäumte Kunststoffteilchen**
Foamed plastic particles serving as packing material
Particules en matière plastique expansée servant de matériau d'emballage

(30) Priorität: 08.11.1978 DE 2848338
(43) Veröffentlichungstag der Anmeldung: 28.05.1980
(73) Patentinhaber: HOECHST AKTIENGESELLSCHAFT, 65926 Frankfurt am Main (DE)
(72) Erfinder: Borchert, Herbert, D-6230 Frankfurt am Main 80 (DE); Albert, Walter, Dr., D-6000 Frankfurt am Main (DE); Kohaut, Günter, D-6240 Königstein/Taunus (DE); Schulte, Ulrich, D-6233 Kelkheim (Taunus) (DE); Rapp, Bruno, D-6141 Alsbach-Hähnlein (DE)

## Beschreibung

Die Erfindung betrifft als Packmaterial dienende geschäumte Kunststoffteilchen in Sternform mit drei in einer Ebene liegenden Schenkeln.

Pack- oder Füllmaterialien aus losen aufgeschäumten Kunststoffteilchen sind bekannt und werden in großen Mengen eingesetzt. Maßgebend dafür sich ihre Staubfreiheit, die Widerstandsfähigkeit gegen Feuchtigkeit und Schimmelbildung, die Abriebfestigkeit und ihr inertes Verhalten gegenüber dem Verpackungsgut sowie ihr geringes Gewicht. Üblicherweise werden solche Kunststoffteilchen als kompakte, treibmittelhaltige, nichtaufgeschäumte Granulate zur Verfügung gestellt und erst im Verpackungsbetrieb nach bekannten Verfahren zur endgültigen Form aufgeschäumt.

Die Wirkung der geschäumten Kunststoffteilchen als Packmaterial beruht darauf, daß sie nach dem Einbetten des Verpackungsgutes sich gegenseitig verhaken oder verzahnen und dadurch eine Art »federnde Hülle« um das Gut bilden. Diese gegenseitige Verzahnung ist besonders wichtig, um das »Wandern« des verpackten Gegenstandes durch die Packmittelteilchen infolge der Transporterschütterungen zu verhindern.

Im Gegensatz zu der Fähigkeit, sich mit anderen Teilchen zu verzahnen, steht die Forderung, daß die das Packmittel bildenden Teilchen zugleich eine gute Rieselfähigkeit aufweisen. Die leichten, geschäumten Kunststoffteilchen werden üblicherweise aus Vorratsilos in freiem Fall in die jeweilige Packbehältnisse eingebracht. Dazu ist eine einwandfreie Rieselfähigkeit der Teilchen Voraussetzung, da andernfalls durch Verhaken der Teilchen eine »Brückenbildung« im Vorratsbunker stattfindet und das gleichmäßige Ausfließen und damit die Mengendosierung der Teilchen gestört oder verhindert wird. Besonders bei vollautomatischen Verpackungsanlagen führt dies zu empfindlichen Störungen. Man hat versucht, durch bestimmte Formgebung der geschäumten Kunststoffteilchen diese sich widersprechenden Anforderungen an das Packmaterial zu erfüllen, also bei guter Verhakung oder Verzahnung der Teilchen im Verpackungsbehältnis zugleich eine gute Rieselfähigkeit bei der Entnahme aus dem Vorratsbehälter zu erreichen.

Als Beispiele für die Form der Teilchen seien genannt:

S-Form, Y-Form, gewellte längliche oder runde Blättchen, Ringe, aufgeschlitzte Ringe, 8förmige Hohlkörper, spiralige Körper, Teilchen in der Form von Kartoffel-Chips, Halbkugeln, sattelförmige Teilchen, hantelförmige Teilchen, und Flocken.

Die meisten der vorstehend genannten Teilchenformen ergeben entweder eine gute Rieselfähigkeit mit mäßiger Verhakungseigenschaft oder eine sehr gute Verhakungseigenschaft bei geringer Rieselfähigkeit.

Aufgabe der Erfindung ist es, aufschäumbare Kunststoffteilchen anzugeben, die nach dem Aufschäumen ein Packmaterial ergeben, das eine gute Rieselfähigkeit und zugleich eine gute Verzahnungseigenschaft aufweist.

Es wurde gefunden, daß überraschenderweise sternförmige Teilchen ganz bestimmter Verhältnisse von Höhe zu Dicke und Breite die Forderung nach Rieselfähigkeit und Verzahnungsfähigkeit besonders gut erfüllen, und zwar wenn sie ein Verhältnis der Teilchendicke (D) zur Teilchenhöhe (H) von 1 : 2,75 bis 1 : 3,3 und ein Verhältnis von Schenkelbreite (B) zur Teilchenhöhe (H) von 1 : 2,2 bis 1 : 2,5 aufweisen, wobei die Höhe (H) 10 bis 60 mm, vorzugsweise 20 bis 50 mm, beträgt.

Um das Brandrisiko beim Lagern und Aufschäumen der Teilchen möglichst gering zu halten, sollten die Teilchen aus Polystyrol bestehen und mit einem unbrennbaren Treibmittel, z. B. Trichlorfluormethan, oder Stoffen, die unbrennbare Gase, z. B. Kohlendioxyd, als Treibmittel abspalten, aufgeschäumt sein.

Die Erfindung wird anhand der Zeichnung näher erläutert. Diese stellt ein aufgeschäumtes Teilchen dar. Die voll sichtbare Fläche stimmt mit der Lage der Schnittfläche des nicht aufgeschäumten Teilchens überein und liegt senkrecht zur Strangabzugrichtung R. Die Länge des Teilchens in Strangabzugrichtung wird als Dicke D bezeichnet.

Stellt man das Teil in der so dargestellten Lage auf eine ebene Fläche, so gibt der Abstand von der Fläche bis zum höchsten Punkt des Teilchens seine Höhe H an. Jeweils zwei der drei Schenkel des Teilchens haben eine Linie (Knicklinie) 1 bzw. 2 bzw. 3 gemeinsam. Der Abstand dieser Linien voneinander wird als Breite B der Schenkel bezeichnet.

Liegen die Verhältnisse von Teilchendicke bzw. Schenkelbreite zur Teilchenhöhe außerhalb der beanspruchten Bereiche, so ist, wie die Vergleichsbeispiele zeigen, nur eine der geforderten Eigenschaften, Fließverhalten oder Packwirkung, gut, während die andere unbefriedigend ist. So zeigen dünne, hohe Teilchen oder Teilchen mit schmalen, langen Schenkeln zwar eine sehr gute Packwirkung, sie rieseln aber so schlecht, daß sie nicht ohne Stockungen eingefüllt werden können. Andererseits rieseln Teilchen, bei denen Höhe und Dicke annähernd gleich sind oder bei denen die Schenkelbreite so groß ist, daß sich die Teilchen der Dreiecksform nähern, zwar ausgezeichnet, die Packwirkung ist aber unzureichend, da das Packgut durch sein Gewicht nach unten wandert.

Als Kunststoffe für die erfindungsgemäßen Teilchen eignen sich die üblicherweise für geschäumte Packmaterialteilchen verwendeten Thermoplaste, vorzugsweise wird Polystyrol eingesetzt.

Zur Herstellung des Verpackungsmaterials wird zunächst durch Aufschmelzen des Kunststoffes in einer Strangpresse, Eindosieren eines geeigneten Treibmittels, vorzugsweise eines unbrennbaren, z. B. Trichlorfluormethan oder Octafluorcyclobutan, unter Druck in die Kunststoffschmelze und Auspressen dertreibmittelhaltigen Schmelze durch eine entsprechende Formöffnung und Granulieren ein kompaktes, treibmittelhaltiges, nicht aufgeschäumtes Granulat hergestellt. Um ein Aufschäumen bei der Extrusion zu verhindern, werden die aus der Strangpresse austretenden Stränge rasch, zweckmäßigerweise durch ein Wasserbad, abgekühlt. Anschließend werden die gekühlten Stränge senkrecht zur Abzugsrichtung in Teilchen einer solchen Dicke geschnitten, daß nach dem Aufschäumen bei den Teilchen das obenangegebene Verhältnis von D zu H erfüllt ist.

Die auf die vorstehend beschriebene Weise entstandenen expandierbaren Teilchen können durch Erwärmen über ihren Erweichungspunkt, z. B. durch Wasserdampf, zu dem Packmaterial aufgeschäumt werden. Üblicherweise wird diese Verschäumung erst beim Verbraucher ausgeführt. Anstelle eines physikalischen Treibmittels kann dem Kunststoff auch vor der Extrusion ein chemisches Treibmittel, das beim Erwärmen Gase, z. B. Wasserdampf, Kohlensäure oder Stickstoff, abspaltet, eingemischt werden.

Die Verwendung eines unbrennbaren Treibmittels hat den Vorteil, daß das bei Berührung mit einer Zündquelle austretende unbrennbare Gas als Schutzgas wirkt. Es kann auch bei der Lagerung kein explosives Gas-Luft-Gemisch entstehen, wie es z. B. bei Verwendung von Pentan als Treibmittel der Fall ist, und selbst bei eventueller Brandbelastung der geschäumten Teilchen kann ein in den Zellen verbleibender Restanteil des Treibmittels eine gewisse Schutzgaswirkung entfalten.

### Beispiel

In der folgenden Tabelle 1 wird die Überlegenheit der erfindungsgemäßen Teilchen im Riesel- und Packverhalten gegenüber Teilchen anderer Abmessungsverhältnisse dargestellt.

Vier Gruppen von sternförmigen Packmaterialteilchen aus geschäumtem Polystyrol mit unterschiedlichen Abmessungen wurden hergestellt und geprüft. Die Abmessungen wurden an jeweils zehn Teilchen einer Gruppe gemessen und der Mittelwert aus diesen Messungen angegeben.

Zur Bestimmung der Rieselfähigkeit wurde folgende Prüfung durchgeführt:

Ein Behälter mit senkrechten Wandflächen und einer quadratischen Grundfläche von 0,5 m Kantenlänge wurde mit Packmittelteilchen gefüllt, die ein Schüttvolumen von 80 Litern einnahmen. Die Bodenfläche des Behälters war zur Mitte unter 45 Grad geneigt und wies dort eine quadratische Öffnung von 0,15 m Kantenlänge auf. Die Zeit, die das Packmaterial zum Ausfließen aus diesem Behälter benötigte, wurde als Maß für die Rieselfähigkeit genommen.

Das Packverhalten wurde auf einem Rütteltisch ermittelt. Zum Einsatz kam ein Rütteltisch mit folgenden technischen Daten:
Frequenz: 50 Hz,
Amplituden: 40 bzw. 50 mm horizontal, 50 mm vertikal,
Horizontale Beschleunigung: 15 g (147,15 _{M/S}²) bzw. 9,5 g (93,195 m/s²),
Vertikale Beschleunigung: 16 g (156,96 _{M/S}²).

Ein Behälter mit senkrechten Wandflächen und einer quadratischen Grundfläche von 0,5 m Kantenlänge wurde bis zur Höhe von 0,3 m mit Packmaterialteilchen gefüllt. Das Material wurde dann eine Sekunde durch Rütteln vorverdichtet. Anschließend wurde als Probekörper ein Stahlzylinder mit 32 mm Durchmesser, 100 mm Länge und 0,64 kg Gewicht in der Mitte des Behälters so aufgelegt, daß seine Längsachse horizontal lag. Es wurde die Zeit bestimmt, die der Stahlzylinder nach Einschalten des Rütteltisches benötigte, um auf dem Boden des Behälters aufzuliegen. Bei der Riesel- und Packprüfung wurden jeweils fünf Versuche durchgeführt. Die so erhaltenen Werte sind in der Tabelle 1 aufgeführt, in der die »Packkörpergruppe 1« Teilchen nach der Erfindung betrifft. Unter der Bezeichnung »Packkörpergruppe« 2, 3 und 4 sind die Werte für Teilchen anderer Abmessungsverhältnisse angegeben.

Aus der Tabelle geht hervor, daß die erfindungsgemäßen Teilchen gegenüber Teilchen anderer Abmessungen in der Kombination von Rieselfähigkeit und Packverhalten überlegen sind.

## Patentansprüche

1. Als Packmaterial dienende geschäumte Kunststoffteilchen in Sternform mit drei in einer Ebene liegenden Schenkeln, dadurch gekennzeichnet, daß sie ein Verhältnis der Teilchendicke (D) zur Teilchenhöhe (H) von 1 : 2,75 bis 1 : 3,3 und ein Verhältnis der Schenkelbreite (B) zur Teilchenhöhe (H) von 1 : 2,2 bis 1 : 2,5 aufweisen, wobei die Höhe (H) 10 bis 60 mm beträgt.

2. Geschäumte Kunststoffteilchen nach Anspruch 1, dadurch gekennzeichnet, daß die Höhe (H) der Teilchen im Bereich von 20 bis 50 mm liegt.

3. Geschäumte Kunststoffteilchen nach den Ansprüchen 1 und 2, dadurch gekennzeichnet, daß die Teilchen aus Polystyrol bestehen und mit einem unbrennbaren Treibmittel aufgeschäumt wurden.

## Claims

1. Foamed plastics particles for the use of packing material having a star-like shape the three legs of which are on the same plane, wherein the ratio of particle thickness (D) to particle height (H) is from 1 : 2,75 to 1 : 3,3 and that of leg width (B) to particle height (H) is from 1 : 2,2 to 1 : 2,5, the height (H) being from 10 to 60 mm.

2. Foamed plastics particles as claimed in Claim 1, wherein the height (H) of the particles is in the range of from 20 to 50 mm.

3. Foamed plastics particles as claimed in Claims 1 or 2, wherein the particles consist of polystyrene and are foamed by means of an incombustible expanding agent.

## Revendications

1. Particules de matières plastiques transformées en mousse, servant de matière d'emballage, se présentant sous une forme d'étoile comportant trois branches situées dans un plan, caractérisées en ce qu'elles présentent un rapport entre l'épaisseur de particules (D) et la hauteur de particules (H) compris entre 1 : 2,75 et 1 : 3,3 et un rapport entre la largeur de branche (B) et la hauteur de particules (H) compris entre 1 : 2,2 et 1 : 2,5, la hauteur (H) étant comprise entre 10 et 60 mm.

2. Particules de matière plastique transformées en mousse selon la revendication 1, caractérisées en ce que la hauteur (H) des particules est comprise entre 20 et 50 mm.

3. Particules de matière plastique transformées en mousse selon l'une des revendications 1 et 2, caractérisées en ce que les particules sont formées de polystyrène et ont été transformées en mousse à l'aide d'un agent d'expansion incombustible.
